# EUROPÄISCHE PATENTSCHRIFT

(11) **EP 0 885 445 B1**
(45) Veröffentlichungstag und Bekanntmachung des Hinweises auf die Patenterteilung: **20.03.2002**
(21) Anmeldenummer: 97948723.8
(22) Anmeldetag: 06.11.1997
(51) Int. Cl.: H01F 41/02, H01F 1/153

(54) **VERFAHREN ZUM HERSTELLEN VON BANDKERNBÄNDERN SOWIE INDUKTIVES BAUELEMENT MIT BANDKERN**
PROCESS FOR MANUFACTURING TAPE WOUND CORE STRIPS AND INDUCTIVE COMPONENT WITH A TAPE WOUND CORE
PROCEDE DE FABRICATION DE BANDES A TORES ENROULES ET COMPOSANT INDUCTIF A TORE ENROULE

(30) Priorität: 20.12.1996 DE 19653428
(43) Veröffentlichungstag der Anmeldung: 23.12.1998
(73) Patentinhaber: Vacuumschmelze GmbH, 63450 Hanau (DE)
(72) Erfinder: HERZER, Giselher, D-63486 Bruchköbel (DE); EMMERICH, Kurt, D-63755 Alzenau (DE)
(74) Vertreter: Patentanwälte Westphal, Mussgnug & Partner
(86) Internationale Anmeldenummer: DE9702585
(87) Internationale Veröffentlichungsnummer: WO9828758

(56) Entgegenhaltungen:
- EP-A- 0 737 986
- DE-A- 3 215 263
- US-A- 4 769 091

## Beschreibung

Die Erfindung betrifft ein induktives Bauelement mit einem Bandkern, der aus einer amorphen ferromagnetischen Legierung gewickelt ist, sowie ein Herstellverfahren für Bandkernbänder aus amorphen ferromagnetischem Material.

Um gute weichmagnetische Eigenschaften zu erzielen, müssen auch nahezu magnetostriktionsfreie, amorphe ferromagnetische Legierungen einer Wärmebehandlung unterworfen werden. Typischerweise werden diese dabei in einem Magnetfeld getempert, um gezielt eine flache B-H-Schleife einzustellen.

Letzteres geschieht nach dem Stand der Technik an fertig gewickelten Bandkernen, weil bei der Temperung in der Regel eine Versprödung des amorphen Materials eintritt und der für höchste Permeabilitäten erforderliche Abbau innerer mechanischer Spannungen, die herstellbedingt sind und auch vom Wickeln des Bandkerns herrühren, erfolgen kann.

Eine Möglichkeit, im Magnetfeld warmebehandelte, amorphe ferromagnetische Bandkernbänder herzustellen, bietet die stationäre Wärmebehandlung der zu Liefercoils gewickelten Bandkernbänder in sogenannten Querfeldöfen. Diese Methode ist jedoch hinsichtlich einer guten Reproduzierbarkeit sehr kritisch. So müssen angesichts der großen Materialmengen relativ lange Anlaßzeiten von mehreren Stunden, im Extremfall bis zu Tagen, durchgeführt werden, um eine gleichmäßige Durchwärmung der Liefercoils zu gewährleisten. Aufgrund der langen Anlaßzeiten muß hierbei bei relativ niedrigen Temperaturen im Bereich von ca. 200°C ≤ T ≤ 250°C gearbeitet werden, um eine thermische Versprödung des Materials auszuschließen. Dadurch ist aber der Variabilitätsbereich der einstellbaren magnetischen Eigenschaften sehr stark eingeschränkt, was insbesondere die erreichbaren Permeabilitäten betrifft.

Aus der DE 33 24 729 C2 ist ein Verfahren zur Herstellung einer amorphen magnetischen Legierung mit hoher Permeabilität bekannt, bei dem mittels rascher Starrung ein Band aus einer amorphen magnetischen Kobalt-/Basis-Legierung, die einen Stoffmengenanteil an Eisen von 5% aufweist, hergestellt wird, und bei dem das amorphe magnetische Band in einem Magnetfeld quer zur Bandrichtung im Durchlauf einer Wärmebehandlung unterzogen wird.

Der Erfindung liegt daher die Aufgabe zugrunde, dieses Herstellverfahren für Bandkernbänder aus amorphem ferromagnetischem Material weiter zu entwickeln, so daß mit geringem Aufwand wirtschaftlich und energiesparend Bandkerne, insbesondere zu Ringbandkerne, und daraus hergestellte induktive Bauelemente hergestellt werden können, bei denen wesentlich höhere Permeabilitäten und dadurch verbesserte magnetische Eigenschaften erzielt werden können.

Erfindungsgemäß wird diese Aufgabe mit einem Herstellverfahren gelöst, welches durch folgende Schritte gekennzeichnet ist:
a) Es wird ein amorphes ferromagnetisches Band aus einer Kobaltlegierung, die Zusätze an Eisen und/oder Mangan in einem Stoffmengenanteil zwischen 1 und 10 Atom % der Legierung enthält, aus einer Schmelze mittels Rascherstarrung gegossen;
b) Das amorphe ferromagnetische Band wird in einem Magnetfeld quer zur Bandrichtung im Durchlauf einer Wärmebehandlung unterzogen, wobei die Durchlaufgeschwindigkeit so gewählt wird, daß das amorphe ferromagnetische Band für eine Wärmebehandlungszeit 0,5 sec ≤ t ≤ 60 sec auf eine Temperatur 250°C ≤ T ≤ 450°C erwärmt wird.
c) Die Bandkernbänder werden von dem wärmebehandelten amorphen ferromagnetischen Band abgelängt.

Das erfindungsgemäße Herstellverfahren läßt sich mit geringstmöglicher Energie durchführen. Es lassen sich auf diese Weise duktile, amorphe Bandkernbänder mit flachen B-H-Schleifen herstellen, die bis in ihren Sättigungsbereich sehr stark linear verlaufen, und einen Permeabilitätsbereich zwischen etwa 2000 und 15000 aufweisen. Aufgrund der Möglichkeit eines präzisen Abgleichs der Magnetostriktion können hieraus Bandkerne, insbesondere Ringbandkerne, hergestellt werden, die einen Wickeldurchmesser d ≤ 10mm aufweisen, ohne daß es zu einer nennenswerten Beeinträchtigung der magnetischen Eigenschaften kommt.

Ferner erfordert die Wärmebehandlung im Durchlauf kein Schutzgas, insbesondere ist die Exposition an Luft sogar von Vorteil, da die entstehende dünne Oxidationsschicht auf den Bandkernbändern die erforderliche elektrische Bandlagenisolation unterstützt.

Ganz besonders gute Bandkernbänder lassen sich bei Durchlaufgeschwindigkeiten erzielen, die so eingestellt sind. daß das amorphe ferromagnetische Band für eine wannebehandlungszeit t ≤ 30 sec auf eine Temperatur 300°C ≤ T ≤ 400°C erwärmt wird.

In einer Weiterbildung der Erfindung wird der Anteil an Eisen und/oder Mangan in der Legierung so eingestellt, daß das amorphe ferromagnetische Band nach der Wärmebehandlung eine Sättigungsmagnetostriktion λₛ ≤ 0,1 ppm, vorzugsweise λₛ ≤ 0,05 ppm, aufweist.

Bei dem erfindungsgemäßen induktiven Bauelement ist der Bandkern demnach aus einem duktilen, wärmebehandelten Bandkernband aus einer amorphen ferromagnetischen Legierung gewickelt, wobei die amorphe ferromagnetische Legierung eine Sättigungsmagnetostriktion λₛ ≤ 0,1 ppm sowie eine flache B-H-Schleife aufweist, die bis in den Bereich der Sättigung möglichst linear verläuft. Die amorphe ferromagnetische Legierung ist dabei eine Kobaltbasislegierung, die Stoffmengenanteile an Eisen und/oder Mangan zwischen 1 und 10 Atom% der Legierung enthält. Das Bandkernband wird also vor der Wicklung wärmebehandelt und aufgrund der erzielten Duktilitat können die Bandkerne problemlos gewickelt werden.

In Abhängigkeit von der angestrebten Qualität und der gewünschten Einsatzmöglichkeit des induktiven Bauelements können die Bandkerne einen mittleren Durchmesser d ≤ 50mm, ja sogar einen mittleren Durchmesser d ≤ 10mm aufweisen.

Insbesondere sind induktive Bauelemente herstellbar, die Ringbandkerne aufweisen.

Die Erfindung ist in der Zeichnung beispielsweise veranschaulicht und nachstehend im einzelnen anhand der Zeichnung beschrieben. Es zeigen:
- Figur 1: das typische Temperaturprofil eines zur Herstellung verwendeten Durchlaufofens mit der Solltemperatur von 350°C,
- Figur 2: die relative Bruchdehnung ε_{F} nach der Durchlaufwärmebehandlung als Funktion der Wärmebehandlungstemperatur,
- Figur 3: Anisotropiefeldstarke H_{A}, mittleres Permeabilitätsniveau µ und Sattigungsmagnetostriktion λₛ eines erfindungsgemäßen Bandkernbandes nach Durchlaufwarmebehandlung im Querfeld als Funktion der Wärmebehandlungstemperatur Tₐ,
- Figur 4: Anisotropiefeldstärke H_{A}, mittleres Permeabilitätsniveau µ und Sättigungsmagnetostriktion λₛ eines weiteren erfindungsgemäßen Bandkernbandes nach Wärmebehandlung im Querfeld als Funktion der Wärmebehandlungstemperatur Tₐ,
- Figur 5: quasistatische B-H-Schleifen gemessen an Ringbandkernen der Abmessungen 22x16x6mm und 12x8x6mm aus im Durchlauf querfeldbehandelten Bandkernbändern,
- Figur 6: Amplitudenpermeabilitäten bei 50 Hz, gemessen an Ringbandkernen der Abmessungen 22x16x6mm und 12x8x6mm aus im Durchlauf querfeldbehandelten Bandkernbändern und
- Figur 7: die Änderungen der Sättigungsmagnetostriktion λₛ zweier erfindungsgemäßer Bandkernbänder nach Durchlauf Wärmebehandlung im Querfeld als Funktion der Wärmebehandlungstemperatur Tₐ.

Untersucht wurden je zwei Chargen der Legierungen VC6030 und VC6150B60 mit einer Bandbreite von 6mm und einer Banddicke von ca. 20µm. Die Zusammensetzung der Legierungen und ihre magnetischen Kenngrößen im Herstellzustand sind der Tabelle 1 zu entnehmen.

### Tabelle 1

Nominelle Zusammensetzung, Banddicke, Sättigungsinduktion Bₛ und Sättigungsmagnetostriktion λₛ (im Herstellzustand) der untersuchten Chargen.

| **Bezeichnung** | **Legierung Zusammensetzung** | **(Stoffmengen-antelt In%) Charge** | **Dicke** **(µm)** | ***B***_{**s**} **(T)** | **λ**_{**s**} **(10**^{**-8**}**)** |
|---|---|---|---|---|---|
| VC 6030 D30 | Co_{71.8}Fe_{1.2}Mn₄MO₁Si₁₃B₉ | E 4405 | 17.0 | 0.807 | -17.3 |
| | | 201-1559 | 17.6 | 0.821 | -10.8 |
| | | | | | |
| VC 6150 B60 | Co_{72.5}Fe_{1.5}Mn₄Si₅B₁₇ | 201-481 | 20.2 | 0.987 | -15.2 |
| | | E 4286 | 18.2 | 0.975 | +8.8 |

Die amorphen ferromagnetischen Bänder wurden aus einer Schmelze mittels Rascherstarrung gegossen und danach in einem ca. 40cm langen Querfeldofen im Durchlauf mit einer Durchlaufgeschwindigkeit von 1,6m/Minute bei verschiedenen Temperaturen wärmebehandelt. Das während der Warmebehandlung senkrecht zur Bandrichtung und in Bandebene anliegende Magnetfeld von ca. 159-200 A/m wurde durch ein Dauermagnetjoch von ca. 40cm Länge erzeugt, welches sich in dem Durchlaufofen befindet.

Die Figur 1 zeigt das typische Temperaturprofil des Durchlaufofens. Die Länge der homogenen Temperaturzone betrug ca. 15 bis 20cm, womit die obige Durchlaufgeschwindigkeit einer effektiven Wärmebehandlungszeit von ca. 7 Sekunden entspricht. Durch Verkürzung der Anlaßzeit und Verwendung eines ähnlich konstruierten 2m langen Ofens konnte die Durchlaufgeschwindigkeit auf ca. 10 bis 20m/Minute erhöht werden.

An dem querfeldbehandelten Band wurde die Sättigungsmagnetostriktion λₛ und die B-H-Schleife im gestreckten Zustand gemessen. Ausgewertet wurde die Anisotropiefeldstärke H_{A} und entsprechend der Gleichung${\text{µ = B}}_{\text{s}} {\text{/ (µ}}_{\text{0}} {\text{H}}_{\text{A}} \text{)}$ die mittlere Permeabilität µ.

Aus dem bei 350°C wärmebehandelten Band wurden nach Ablängen der Bandkernbänder Ringbandkerne mit den Abmessungen 22x16x6mm und 12x8x6mm gewickelt, um zu überprüfen, inwieweit die Wickelspannungen die Eigenschaften des Materials beeinflussen.

Ferner wurde die Duktilität des wärmebehandelten Materials durch Knick- und Reißtests ermittelt. Wie der Figur 2 zu entnehmen ist, setzt bei der gewählten Wärmebehandlungszeit eine Versprödung erst bei relativ hohen Wärmebehandlungstemperaturen um 380°C ein. Damit kann problemlos eine erhöhte Wärmebehandlungstemperatur gewählt werden, was zu einer genügenden Spannungsrelaxation und zu einer schnellen Kinetik der Einstellung der induzierten Anisotropie führt.

Wie den Figuren 3 und 4 zu entnehmen ist, ergibt sich prinzipiell der Effekt, daß die Permeabilität durch die Wahl der Legierungszusammensetzung und der Wärmebehandlungsparameter nach Wunsch eingestellt werden kann.

Die Figur 5 zeigt die B-H-Schleifen der aus dem wärmebehandelten Bandkernband gewickelten Ringbandkerne. Die Amplitudenpermeabilität der Ringbandkerne ist in der Figur 6 dargestellt.

Insbesondere ergibt sich, daß schon bei kleinen Kernabmessungen von 12x8mm sehr flache und lineare B-H-Schleifen erhältlich sind, welche von den auftretenden Wickelspannungen nahezu unbeeinflußt sind.

Lediglich bei mangelhaft abgeglichener Magnetostriktion und erhöhtem Permeabilitätsniveau von µ > 10000 ist, wie der Figur 5 zu entnehmen ist, aufgrund der Wickelspannungen eine Verrundung der B-H-Schleifen zu beobachten.

Zur Vermeidung des Einflusses der Wickelspannungen ist es demnach wichtig, die nach der Wärmebehandlung vorhandene Sättigungsmagnetostriktion möglichst gut auf Null abzugleichen. Dazu muß im Herstellzustand ein bestimmter, leicht negativer Wert von λₛ eingestellt werden, welcher bei gegebenem Wärmebehandlungsparametern legierungsspezifisch ist.

Die Figur 7 zeigt hierzu den Verlauf der Änderung der Magnetostriktion nach der Wärmebehandlung für die beiden untersuchten Legierungen.

Der Magnetostriktionsabgleich muß genauer erfolgen als bei dem Material, das erst nach dem Wickeln der Ringbandkerne wärmebehandelt wird. Optimal ist es, daß nach der Wärmebehandlung eine Magnetostriktion -2x10⁻⁸ < λₛ < 2x10⁻⁸ vorliegt. Dadurch lassen sich mit den im Querfeld wärmebehandelten Bandkernbändern Ringbandkerne mit Durchmessern bis unterhalb 10mm und einem Permeabilitätsniveau von etwa 2000 bis 15000 herstellen.

## Patentansprüche

1. Herstellverfahren für Bandkernbänder aus amorphem ferromagnetischen Material,
**gekennzeichnet durch**
folgende Schritte:
a) Es wird ein amorphes ferromagnetisches Band aus einer Kobaltbasislegierung, die Zusätze an Eisen und/oder Mangan in einem Stoffmengenanteil zwischen 1 und 10 Atom % der Legierung enthält, aus einer Schmelze mittels Rascherstarrung gegossen;
b) das amorphe ferromagnetische Band wird in einem Magnetfeld quer zur Bandrichtung im Durchlauf einer Wärmebehandlung unterzogen, wobei die Durchlaufgeschwindigkeit so gewählt wird, daß das amorphe ferromagnetische Band für eine Wärmebehandlungszeit 0,5 s ≤ t ≤ 60 s auf eine Temperatur 250° ≤ T ≤ 450°C erwärmt wird;
c) die Bandkernbänder werden von dem wärmebehandelten amorphem ferromagnetischen Band abgelängt.

2. Herstellverfahren nach Anspruch 1,
**dadurch gekennzeichnet,**
**daß** die Durchlaufgeschwindigkeit so gewählt wird, daß das amorphe ferromagnetische Band für eine Wärmebehandlungszeit t ≤ 30 s auf eine Temperatur 300° ≤ T ≤ 400°C erwärmt wird.

3. Herstellverfahren nach einem der Ansprüche 1 bis 2,
**dadurch gekennzeichnet,**
**daß** der Anteil an Eisen und/oder Mangan in der Legierung so eingestellt wird, daß das amorphe ferromagnetische Band nach der Wärmebehandlung eine Sättigungsmagnetostriktion |λₛ| ≤ 0,1 ppm aufweist.

4. Herstellverfahren nach Anspruch 3,
**dadurch gekennzeichnet,**
**daß** der Anteil an Eisen und/oder Mangan in der Legierung so eingestellt wird, daß das amorphe ferromagnetische Band nach der Wärmebehandlung eine Sättigungsmagnetostriktion |λₛ| ≤ 0,05 ppm aufweist.

5. Induktives Bauelement mit einem Bandkern, der aus einem duktilen nach einem der Ansprüche 1 oder 2, wärmebehandelten Bandkernband aus einer amorphen ferromagnetischen Legierung gewickelt ist, wobei die amorphe ferromagnetische Legierung eine Sättigungsmagnetostriktion |λₛ| ≤ 0,1ppm sowie eine flache B-H-Schleife aufweist, die bis in den Bereich der Sättigung möglichst linear verläuft, und die amorphe ferromagnetische Legierung eine Kobaltbasislegierung ist, die Stoffmengenanteile an Eisen und/oder Mangan zwischen 1 und 10 % der Legierung enthält.

6. Induktives Bauelement nach Anspruch 5,
**dadurch gekennzeichnet,**
**daß** der Bandkern einen mittleren Durchmesser d ≤ 50mm aufweist.

7. Induktives Bauelement nach Anspruch 6,
**dadurch gekennzeichnet,**
**daß** der Bandkern einen mittleren Durchmessen d ≤ 10mm aufweist.

8. Induktives Bauelement nach einem der Ansprüche 5 bis 7,
**dadurch gekennzeichnet,**
**daß** der Bandkern ein Ringbandkern ist.

## Claims

1. Process for the production of strip-wound core strips made of amorphous ferromagnetic material, **characterised by** the following steps:
a) an amorphous ferromagnetic strip made of a cobalt-based alloy containing added iron and/or manganese in a mole fraction of between 1 and 10 atom % of the alloy is cast from a melt by means of rapid solidification;
b) the amorphous ferromagnetic strip is subjected to continuous heat treatment in a magnetic field transversely to the strip direction, the throughput rate being selected in such a manner that the amorphous ferromagnetic strip is heated to a temperature of 250° ≤ T ≤ 450°C for a heat-treatment time of 0.5 s ≤ t ≤60 s;
c) the strip-wound core strips are cut to length from the heat-treated amorphous ferromagnetic strip.

2. Production process according to claim 1, **characterised in that** the throughput rate is selected in such a manner that the amorphous ferromagnetic strip is heated to a temperature of 300° ≤ T ≤ 400°C for a heat-treatment time t ≤ 30 s.

3. Production process according to one of claims 1 to 2, **characterised in that** the iron and/or manganese content of the alloy is set in such a manner that the amorphous ferromagnetic strip has saturation magnetostriction |λₛ| ≤ 0.1 ppm after the heat treatment.

4. Production process according to claim 3, **characterised in that** the iron and/or manganese content of the alloy is set in such a manner that the amorphous ferromagnetic strip has saturation magnetostriction |λₛ| ≤ 0.05 ppm after the heat treatment.

5. Inductive component comprising a strip-wound core wound from a ductile strip-wound core strip made of an amorphous ferromagnetic alloy heat-treated according to either of claims 1 or 2, the amorphous ferromagnetic alloy having saturation magnetostriction |λₛ| ≤ 0.1 ppm and a flat B-H loop extending as linearly as possible into the region of the saturation, and the amorphous ferromagnetic alloy being a cobalt-based alloy containing mole fractions of iron and/or manganese of between 1and 10 % of the alloy.

6. Inductive component according to claim 5, **characterised in that** the strip-wound core has a mean diameter d ≤ 50 mm.

7. Inductive component according to claim 6, **characterised in that** the strip-wound core has a mean diameter d ≤ 10 mm.

8. Inductive component according to one of claims 5 to 7, **characterised in that** the strip-wound core is a strip-wound toroidal core.

## Revendications

1. Procédé de fabrication de bandes à tores enroulés en matière ferromagnétique amorphe,
**caractérisé en ce qu'**
a) on coule une bande ferromagnétique amorphe à partir d'un alliage à base de cobalt comportant des additifs de fer et/ou de manganèse selon une teneur quantitative comprise entre 1 et 10 % atomique de l'alliage, par une coulée à solidification rapide à partir d'un bain fondu.
b) on soumet la bande ferromagnétique amorphe à un champ magnétique dirigé transversalement à la direction de la bande au passage dans un traitement thermique, la vitesse de défilement étant choisie pour que la bande ferromagnétique amorphe soit chauffée à une température (T) telle que 250°C ≤ T ≤ 450°C pendant une durée de traitement thermique (t) telle que 0,5 s ≤ t ≤ 60 s,
c) on coupe à la longueur, des bandes de tores enroulés de la bande ferromagnétique amorphe ayant subi le traitement thermique.

2. Procédé de fabrication selon la revendication 1,
**caractérisé en ce qu'**
on choisit la vitesse de défilement pour que la bande ferromagnétique amorphe soit chauffée pendant une durée de traitement t ≤ 30 s à une température T telle que 300°C ≤ T ≤ 400°C.

3. Procédé de fabrication selon l'une quelconque des revendications 1 et 2,
**caractérisé en ce que**
la teneur en fer et/ou en manganèse dans l'alliage est réglée pour que la bande ferromagnétique amorphe après le traitement thermique présente une magnétostriction de saturation telle que |λₛ| ≤ 0,1 ppm.

4. Procédé selon la revendication 3,
**caractérisé en ce que**
la teneur en fer et/ou en manganèse dans l'alliage est réglée pour que la bande ferromagnétique amorphe après le traitement thermique présente une magnétostriction de saturation telle que |λₛ| ≤ 0,05 ppm.

5. Composant inductif comprenant une bande à tores enroulés, obtenue par l'enroulement d'une bande à tores enroulés, ductile, ayant subi un traitement thermique selon l'une quelconque des revendications 1 et 2, en un alliage ferromagnétique amorphe,
cet alliage ferromagnétique amorphe ayant une magnétostriction de saturation telle que |λₛ| ≤ 0,1 ppm et une boucle B-H, plate, aussi linéaire que possible dans la zone de la saturation et
l'alliage ferromagnétique amorphe est un alliage à base de cobalt dont les teneurs quantitatives en fer et/ou en maganèse sont comprises entre 1 et 10 % Atm de l'alliage.

6. Composant inductif selon la revendication 5,
**caractérisé en ce que**
le tore enroulé a un diamètre moyen d ≤ 50 mm.

7. Composant inductif selon la revendication 6,
**caractérisé en ce que**
le tore enroulé a un diamètre moyen d ≤ 10 mm.

8. Composant inductif selon l'une quelconque des revendications 5 à 7,
**caractérisé en ce que**
le tore enroulé est un tore enroulé annulaire.
